# EUROPÄISCHE PATENTSCHRIFT

(11) **EP 0 199 239 B1**
(45) Veröffentlichungstag und Bekanntmachung des Hinweises auf die Patenterteilung: **27.12.1991**
(21) Anmeldenummer: 86105094.6
(22) Anmeldetag: 14.04.1986
(51) Int. Cl.: D02G 1/12, D02G 1/20

(54) **Verfahren zur mehrstufigen Nachbehandlung von fortlaufend transportierten Faserkabeln und dazu erforderliche Vorrichtungen**
Method for the multistage post-treatment of continuously advancing fibre tows, and apparatuses required therefor
Procédé de traitement ultérieur en plusieurs temps de câbles de fibres avançant de façon continue et appareils nécessaires à l'exécution de ce procédé

(30) Priorität: 25.04.1985 DE 3514863
(43) Veröffentlichungstag der Anmeldung: 29.10.1986
(73) Patentinhaber: BAYER AG, 51368 Leverkusen (DE)
(72) Erfinder: Bäcker, Wolfgang, D.I., D-5024 Pulheim 4 (DE); Wagner, Wolfram, Dr., D-4047 Dormagen (DE); Hahn, Günther, Dr., D-4047 Dormagen (DE); Miessen, Ralf, Dr., D-4047 Dormagen 5 (DE)

(56) Entgegenhaltungen:
- EP-A- 0 083 721
- DE-A- 1 435 382
- DE-A- 2 224 850
- US-A- 3 503 100
- US-A- 3 578 551

## Beschreibung

Aus Lösungsmittel ersponnene, zu Bändern von vielen Einzelfilamenten zusammengefügte Endlosfäden (Faserkabel) durchlaufen eine Reihe von Nachbehandlungsstufen, bevor sie in die Sekundärspinnerei, das heißt in die Garnherstellung, weitergegeben werden.

Wesentliche Stufen sind die Wäsche zur Entfernung von Restlösungsmittel, Verstreckung, Trocknung, Kräuselung, Kräuselfixierung und Kühlung.

Während bei der Wäsche und Trocknung zur Erzielung optimaler Ergebnisse, d.h. hohem Wasch- bzw. Trocknungsgrad bei möglichst niedrigem Waschwasser- bzw. Wärmeverbrauch, die Fäden mit möglichst niedriger Belegungsdichte, d.h. als möglichst breites, dünnes Band, durch die Wasch- und Tocknungsaggregate gefahren werden, ist es zweckmäßig, Kräuselung, Kräuselfixierung und Kühlung in möglichst wenigen Apparaten durchzuführen, was nicht nur zur Einsparung von Prozeß- und Investitionskosten, sondern auch zu einer gleichmäßigen Produktqualität führt.

Hat man bisher beispielsweise ein Faserband bestimmter Breite nach Wäsche und Trocknung in mehrere schmale Faserbänder geteilt und jedes in einer eigenen Kräuselkammer gekräuselt, wobei die Kräuselkammer aus Platzgründen nicht nebeneinander, sondern versetzt hintereinander angeordnet waren, und dabei, bedingt auch die unterschiedliche Verweilzeit der Bänder zwischen Trockner und Kräuselaggregat, ungleichmäßig gekräuselte Teilbänder in Kauf genommen, so ist man jetzt bestrebt, für eine bestimmte Kabelstärke in Form eines breiten Bandes nur eine Kräuselapparatur einzusetzen, um eine Verbesserung der Produktqualität zu erreichen, insbesondere eine gleichmäßigere Produktqualität hinsichtlichlch Kräuselung, Querhaftung des Kabels, erzielbare Kardengeschwindigkeit, Griff und Färbbarkeit, um nur einige wesentliche Parameter zu nennen.

Ausgehend von dieser Überlegung stellt sich aus ökonomischen Gründen die Aufgabe, die Verfahrensschritte und die erforderlichen Vorrichtungen des Gesamtverfahrens so aufeinander abzustimmen, daß bei wirtschaftlicherer Fahrweise und vermindertem Energiebedarf ein Produkt höherer Qualität und verminderten Schädigungen erzeugt wird.

In der DE-A 2 224 850 ist eine Vorrichtung zur Faserbandreduzierung beschrieben, bei der aus Gründen der Bedienbarkeit der oberen Walzen 2 und 3 (s. Fig. 1) die Möglichkeit der vertikal erfolgenden Bandreduzierung begrenzt ist. Sie erfolgt deshalb in zwei Stufen zwischen den Walzen 1 und 3 bzw. 4 und 2. Für weitere zu verlegende Bänder sind jeweils 4 Walzen erforderlich, wobei aus Platzgründen auch die Verkürzung von mehr als 3 Bändern nicht möglich ist. Für die Walzenanordnungen sind zwei separate Maschinengestelle erforderlich.

Eine Lösung für die erfindungsgemäße Aufgabe läßt sich überraschenderweise erreichen, wenn man das Faserkabel unter Einhaltung bestimmter Verfahrens- und Vorrichtungsparameter ausgehend vom Trocknerauslauf über eine Vorrichtung zur Bandbreitenreduzierung, gegebenenfalls ein Dämpfaggregat, eine Stauchkammerkräusel, ein Kühlband und gegebenenfalls eine Schneide oder eine Reißmaschine führt.

Gegenstand der Erfindung ist daher ein Verfahren zur Nachbehandlung von gewaschenen und getrockneten Faserkabeln mit einer Mindestmasse von 250 ktex durch Kräuseln, Fixieren, Kühlen (und gegebenenfalls Schneiden oder Reißen), dadurch gekennzeichnet, daß man die Bandbreite des aus dem Trockner auslaufenden Kabels mit einer Belegungsdichte von höchstens 5 ktex/cm um wenigstens 50 % der ursprünglichen Bandbreite bei entsprechender Erhöhung der Packungsdichte verringert, in einer Stauchkammer-Kräuselvorrichtung bei einem Stauchkammerdruck von 1,5 N/cm² bis 6,0 N /cm² und einer Stauchkammertemperatur von 80 bis 95°C kräuselt, die Kräuselung in oder unmittelbar nach der Stauchkammer fixiert, das Kabel auf der Oberfläche eines luftdurchlässigen Förderbandes ablegt, dort Luft durch Faserpaket und Förderband bläst oder saugt (und dann gegebenenfalls das Kabel einem Reißkonverter oder einer Schneidemaschine zuführt).

Die Reduzierung der Bandbreite des Kabels kann über schräggestellte Stangen erfolgen, über die die Teilbänder geführt werden. Vorzugsweise wird eine neue Verlegung über Rollen verwendet.

Dabei wird das in seiner Breite zu reduzierende Faserband vom Abzugswerk (a) in Form von wenigstens zwei, vorzugsweise gleichstarken Einzelbändern abgenommen, die Einzelbänder werden über separate Rollen (b₁), (b₂) usw. geführt und übereinander auf einer Rolle (c) zu einem Band reduzierter Breite vereinigt, wobei die Achse der Rolle (a) mit der Achse wenigstens einer der Rollen (b₁), (b₂) usw. einen Winkel von 1,5 bis 7° einschließt.

Da die Bänder auf jede Rolle stets senkrecht auftreffen, ergibt sich aus dem genannten Winkel und dem gewünschten Maß der Bandverlegung der Abstand zwischen der Rolle (a) einerseits und den Rollen (b₁), (b₂) usw. andererseits.

Das "Verlegen" der Faserbänder auf eine gemeinsame Achse, die gleichzeitig Mittelachse der Kräuselwalzen ist, wird durch das Verschwenken der Rollen (Walzen) b₁ und b₂ erreicht, wobei der Effekt ausgenutzt wird, daß es für den Faserbandlauf nur eine mögliche Spurachse gibt, und zwar die kürzeste Entfernung vom Abzugstrio über Rolle b₁ bzw. b₂ nach Rolle c. Nur diese Achse gibt eine stabile Spurführung, während bei allen anderen Spurverläufen im Faserband Seitenkräfte auftreten, die solange wirksam bleiben, bis die stabile Achse wieder erreicht ist. Werden nun die Rollen b₁ und b₂ um ihren Drehpunkt verstellt, so wandert das Band um den gleichen Winkelbetrag in die entsprechende Richtung. Bei Verstellen der Rollen gegeneinander ist es somit möglich, die beiden Bänder genau übereinander und auf die Mittelachse der Kräuselvorrichtung zu justieren.

Vorzugsweise wird das Faserband in seiner Breite halbiert, das heißt in zwei Teilbänder gleicher Breite geteilt, die über Rollen (b₁) und (b₂) geführt und auf der Rolle (c) vereinigt werden, wobei die Achsen der Rollen (b₁) und (b₂) mit der Achse der Rolle (a) einen gleichgroßen, aber entgegengesetzt gerichteteten Winkel von 1,5 bis 7° , vorzugsweise 2 bis 5° , einschließen.

Bei noch kleineren Winkeln würde der Abstand zwischen den Rollen (b₁) und (b₂) einerseits und der Rolle (a) andererseits unwirtschaftlich groß, bei größeren Winkeln wäre ein einwandfreier Ablauf der Faserbänder von den Rollen nicht mehr mit Sicherheit gewährleistetet.

Die im Verfahren benutzte Vorrichtung aus einer Rolle (a), wenigstens zwei Rollen (b₁), (b₂) usw. und einer Rolle (c) sowie entsprechenden Verbindungsteilen, die die Rollen tragen, ist dadurch gekennzeichnet, daß die Achse der Rolle (a) mit der Achse wenigstens einer der Rollen (b1), (b₂) usw. einen Winkel α von 1,5 bis 7° , vorzugsweise 2 bis 5° einschließt und Verlegemaß V, Entfernung L der Rolle (a) von den Rollen (b₁), (b₂) usw. und der Winkel α durch folgende Gleichung miteinander verknüpft sind:

$\text{V = L · tan α}$

Bezüglich α, V und L wird auf Fig. 1 verwiesen.
- Fig. 1: zeigt eine Seitenskizze der Vorrichtung zur Verlegung der Faserbänder. Dabei sind (X) und (Y) die zu verlegenden Bänder, die das in seiner Breite reduzierte Band (3) ergeben. Auf den Rollen (a) liegen die Bänder (X) und (Y) nebeneinander. Die Rollen sind als b₁ und b₂ bzw. als Rolle c dargestellt.
- Fig. 2: zeigt eine Draufsicht auf die Kabelverlegung mit den Einzelbändern (X) und (Y) und dem resultierenden Band (3), aus der α, L und V hervorgehen.
- Fig. 3: zeigt eine Skizze der nachstehend beschriebenen Abzugsregelung des Kräuselkuchens vom Förderband. Das aufgetäfelte gekräuselte Faserband (4) wird auf dem Förderband (5) am Punkt (6) zu einem Faserband aufgezogen, das über die Zugmeßdose (7) und eine weitere Umlenkung (8) der Schneidevorrichtung (nicht gezeigt) zugeführt wird. Das Faserband wird durch Unterdruck, der durch den Ventilator (9) erzeugt wird, auf dem Förderband, das über die Rolle (10) und eine entsprechende, nicht gezeigte Rolle endlos umläuft, mit einer bestimmten Kraft festgehalten, deren Änderung über die Länge des gestreckten Faserbandes in der Fig. skizziert ist.

Zum Fixieren und Kühlen des gekräuselten Kabels werden insbesondere horizontal laufende Lochband- und Metallgewebebandkühler verwendet, deren Umlaufgeschwindigkeit 5 bis 40 m/min beträgt. Das Faserband wird insbesondere gefaltet auf dem Kühlband abgelegt.

Die zu kühlenden Faserbänder werden auf das Förderband mit einer Belegung von 10-15 kg/m² aufgetäfelt.

Die Kühlkapazität eines 10 m langen und 40 cm breiten Kühlbandes beträgt bis zu 4.000 kg/h Fasermaterial.

Die Luft, die durch das Faserpaket gesaugt oder geblasen wird, hat zweckmäßigerweise eine möglichst niedrige Temperatur, jedenfalls eine Temperatur, die unter der des zu kühlenden Faserbandes liegt. Vorzugsweise hat die Luft Umgebungstemperatur.

Vorzugsweise wird das gekühlte Kabel einer Schneide geeigneter Auslegung zugeführt. Bei der Zuführung des Kabels zur Schneide ist es erforderlich, daß das Fadenkabel mit möglichst konstanter Spannung transportiert wird. Vorzugsweise ist die Schneide eine Rotorschneide.

Es wurde gefunden, daß sich ein Konstanthalten der Fadenspannung eines Fadenkabels aus gekräuselten Fäden, ausgehend von einem aufgetäfelten Faserpaket erreichen läßt, wenn das Faserpaket auf einem umlaufenden, luftdurchlässigen Förderband transportiert, auf dem Förderband einem Unterdruck ausgesetzt und anschließend von einem Antrieb abgezogen wird, wobei es zuvor eine Zugmeßdose und gegebenenfalls weitere Umlenkorgane durchläuft, wobei die Zugmeßdose die tatsächliche Fadenspannung mit einem vorgegebenen Sollwert vergleicht, bei Überschreitung des Sollwertes den Antrieb bremst und bei Unterschreitung beschleunigt.

Die im erfindungsgemäßen Verfahren benutzte Vorrichtung zum Konstanthalten der Fadenspannung von Fadenkabeln, ausgehend von einem aufgetäfelten Faserpaket (4), enthält
a) ein luftdurchlässiges Förderband (5) mit Antrieb (10) und Ventilator (9)
b) eine Zugmeßdose (7) und
c) ein Abzugsorgan mit einem Antrieb (nicht auf Zeichnung dargestellt),
wobei Zugmeßdose und Antrieb so miteinander gekoppelt sind, daß die Zugmeßdose den Antrieb regelt und wobei der durch den Ventilator erzeugte Unterdruck auf das aufgelöste Faserband eine Reibkraft ausübt.

Das luftdurchlässige Förderband kann gleichzeitig als Kühlband für das aus der Kräuselvorrichtung kommende gekräuselte Faserpaket dienen.

Durch den Antrieb des Abzugsorgangs wird das Faserpaket an einem bestimmten Punkt zu einem Strang gekräuselter Fäden aufgelöst und abgezogen. Innerhalb der Absaugstrecke wird das aufgelöste Faserkabel mit einer dem Unterdruck, der Faserbandbreite und der Faserbandlänge des aufgelösten Faserbandes proportionalen Kraft festgehalten. Ist diese Kraft gleich dem in der Zugmeßdose festgelegten Sollwert, so zieht der Antrieb des Abzugsorgans das Faserkabel mit gleichförmiger Geschwindigkeit ab. Unterschreitet die Kraft, mit der der Differenzdruck das Faserkabel auf dem Förderband festzuhalten sucht, den vorgegebenen Sollwert, regelt die Zugmeßdose den Antrieb des Abzugsorganges in der Weise, daß das Fadenkabel mit erhöhter Geschwindigkeit abgezogen wird. Dadurch verlagert sich der Punkt, an dem das Faserpaket aufgelöst wird entgegen der Fadenlaufrichtung auf dem Förderband. Dadurch vergrößert sich die Länge des Faserbandes. Die Kraft, mit der das Vakuum das Faserband festhält, wird größer, überschreitet den Sollwert der Zugmeßdose, die daraufhin den Antrieb des Abzugsorganges bremst. Durch das Abbremsen des Abzugsorganes wandert der Punkt, an dem das Faserpaket zu einem Faserband aufgelöst wird, in Fadenlaufrichtung, wodurch sich die durch den Differenzdruck auf das Faserband ausgeübte Kraft verringert, da die Faserbandlänge kleiner wird.

Bei geeigneter Einstellung an der Zugmeßdose kann erreicht werden, daß der Punkt, an dem das Faserpaket zu einem Faserband aufgelöst wird, innerhalb eines bestimmten Bereiches zu liegen kommt, wobei sich der Punkt während des Betriebes nur unwesentlich verschiebt.

### Beispiel

Zwei Faserbänder von je 200 ktex 3,3 dtex Einzeltiter aus Polyacrylnitril wurden in einer Breite von je 350 mm nebeneinanderliegend den Behandlungsschritten Waschen, Strecken und Trocknen unterzogen und anschließend mittels Abzugstrio (a) aus dem Trockner gezogen. Anschließend wurde je ein Faserband über die Rollen (b₁) bzw. (b₂) gelegt und dadurch auf die gemeinsame Achse der Rolle (c) verlegt. Die beiden Bänder umschlangen anschließend übereinanderliegend die Rolle (c) und wurden dann der Kräuselvorrichtung zugeführt.

Der Abstand der auf gleicher Höhe angebrachten Rollen (a) und (b) betrug 4,5 m. Rolle (b₂) war 40 cm über der Verlängerung der Horizontalen durch (a) und (b₁) angebracht und zwar über einem Punkt, der 40 cm von (b₁) entfernt war. Rolle (c) war 80 cm unterhalb eines Punktes auf der Verlängerung der Horizontalen durch (a) und (b₁) angebracht, der 20 cm von (b₁) entfernt war. Der Winkel α betrug 2,5°.

Daraus ergab sich ein Verlegungsfaktor V von 200 mm.

Vor dem Einlauf in die Stauchkammer mit 80 m/min wurden die Faserbänder mittels Sattdampf auf 90 - 95°C erhitzt. Der Kräusel-Walzendruck betrug 600 N/cm, die Kammerbreite 350 mm, der Stauchkammerdruck betrug 5 N/cm². Die gekräuselten Faserbänder verließen als endloses Paket ("Kuchen") mit Stauchkammerbreite und ca. 20 mm Höhe die Kräuselvorrichtung und wurden über eine Rutsche dem Kühl- und Fixierapparat zugeführt. Der Faltungsfaktor (Quotient aus Bandeinlaufgeschwindigkeit in die Kräusel und Bandauslaufgeschwindigkeit aus der Kräusel) des Kuchens betrug 1:10.

Der "Kuchen" wurde vom Transportband des Kühl- und Fixierapparates übernommen, wobei die Bandgeschwindigkeit 12 % größer als die Geschwindigkeit des aus der Kräuselmaschine geschobenen Kräuselkuchens. Dadurch wurde die Luftdurchlässigkeit des Faserpaketes verbessert. Bei ca. 1 min, Verweilzeit erreichte das Fasermaterial Umgebungstemperatur (Kühlluft ca. 12.000 m³/h) und wurde jetzt wieder auf gestreckte Bandlänge aufgezogen. Bei diesem Vorgang baute sich eine Zugkraft von 4 N/ktex im Band auf, mit der es einer Rotorschneide zugeführt wurde, die bei einer Geschwindigkeit von ca. 68 m/min das Material zu Stapel schnitt. Die Rachenweite des Messerkranzes betrug 80 mm, der Schneidkranzdurchmesser ca. 1.200 mm. In weiteren Behandlungsschritten wurde das geschnittene Material noch gedämpft und dann verpackt.

Die anwendungstechnische Prüfung des Fasermaterials ergab folgende Ergebnisse:

| | |
|---|---|
| Einkräuselung: | 10 % |
| Restkräuselung: | 6,5 % |
| Beständigkeit: | 42 % |
| Bogenzahl: | 34 pro 10 cm |
| Mittlere Stapellänge: | 55 mm |
| Garnkochschrumpf: | 2 % |
| Haftkraft: | 72 cN/ktex |
| Max. Kardiergeschw.: | 120 m/min |

## Patentansprüche

1. Verfahren zur Nachbehandlung von gewaschenen und getrockneten Faserkabeln mit einer Mindestmasse von 250 ktex durch Kräuseln, Fixieren, Kühlen, dadurch gekennzeichnet, daß man die Bandbreite des aus dem Trockner auslaufenden Kabels mit einer Belegungsdichte von höchstens 5 ktex/cm um wenigstens 50 % der ursprünglichen Bandbreite bei entsprechender Erhöhung der Packungsdichte verringert, in einer Stauchkammer bei einem Stauchkammerdruck von 1,5 bis 6 N/cm² und einer Stauchkammertemperatur von 80 bis 95°C kräuselt, die Kräuselung in oder unmittelbar nach der Stauchkammer fixiert, das Kabel auf der Oberfläche eines luftdurchlässigen Förderbandes ablegt und dort Luft zum Kühlen durch Faserpaket und Förderband bläst oder saugt.

2. Verfahren nach Anspruch 1, wobei die Bandbreite dadurch verringert wird, daß das in seiner Breite zu reduzierende Faserband vom Abzugswerk (a) in Form von wenigstens zwei Einzelbändern abgenommen wird, die Einzelbänder über separate Rollen (b₁, b₂ usw.) geführt und übereinander auf eine weitere Rolle (c) zu einem Band vereinigt werden, wobei die Achse der Rolle (a) mit der Achse wenigstens einer der Rollen (b₁), (b₂) usw. einen Winkel von 1,5 bis 7° einschließt.

3. Verfahren nach Anspruch 1, wobei das Fadenkabel dadurch mit konstanter Spannung dem Reißkonverter oder der Schneidemaschine zugeführt wird, daß das Faserpaket auf einem umlaufenden, luftdurchlässigen Förderband transportiert, auf dem Förderband einem Unterdruck ausgesetzt und anschließend zu einem gestreckten Faserband aufgelöst wird, auf welches proportional zur aufgezogenen Länge im Unterdruckbereich eine Reibkraft wirkt, die eine Fadenspannung erzeugt, die von einer Zugmeßdose gemessen und mit einem vorgegebenen Sollwert verglichen wird, wobei bei Überschreitung des Sollwertes der Antrieb gebremst und bei Unterschreitung beschleunigt wird.

## Claims

1. A method whereby washed and dried fibre tows having a weight of at least 250 ktex are after-treated by crimping, fixing and cooling, characterised in that the width of the sliver of tow, which leaves the drier at a packing density of not more than 5 ktex/cm, is reduced by at least 50% of the original width with a corresponding increase in packing density, the tow is crimped in a compression chamber at a pressure of 1.5 to 6 N/cm² and a temperature of 80 to 95°C, the crimping is fixed in or immediately after the compression chamber, and the tow is placed on the surface of an air-cooled conveyor belt, where cooling air is blown or sucked through the belt and the stack of fibres.

2. A method according to claim 1 in which the sliver width is reduced as follows: the sliver to be reduced in width is drawn in the form of at least two individual slivers off the take-off unit (a), the individual slivers are guided over separate rollers (b₁, b₂, etc.), and are superposed and combined in a single sliver on an additional roller (c), and the axis of roller (a) includes an angle of 1.5 to 7° with the axis of at least one of the rollers (b₁, b₂) etc.

3. A method according to claim 1 in which the thread tow is supplied to a tearing converter or a cutter at a constant tension such that the stack of fibres is conveyed on an air-permeable conveyor belt, is subjected to a negative pressure on the belt and is then opened to form a drawn sliver, which is acted upon by a frictional force which is proportional to the drawn length in the negative-pressure region and generates a thread tension which is measure by a draft gauge and compared with a set value, and the drive is slowed down when the set value is exceeded and accelerated when the value falls below.

## Revendications

1. Procédé de traitement complémentaire de faisceaux lavés et séchés de fibres ayant une masse minimale de 250 ktex par ondulation, fixation et refroidissement, caractérisé en ce qu'on diminue la largeur de la bande du faisceau sortant du séchoir et ayant une densité d'accumulation au maximum de 5 ktex/cm, d'au moins 50% de la largeur initiale de la bande avec élévation correspondante de la densité de tassement, on l'ondule dans une chambre d'écrasement sous une pression de 1,5 à 6 N/cm² et sous une température de 80 à 95°C, on fixe l'ondulation dans ou immédiatement à la suite de la chambre d'écrasement, on dépose le faisceau sur la surface d'un ruban transporteur perméable à l'air et on y insuffle ou aspire de l'air de refroidissement à travers le paquet de fibres et le ruban transporteur.

2. Procédé selon la revendication 1, suivant lequel on diminue la largeur de la bande en retirant la bande de fibres, dont la largeur doit être réduite, du mécanisme de prélèvement (a) sous forme d'au moins deux bandes individuelles, on fait passer les bandes individuelles sur des rouleaux séparés (b₁, b₂, etc...) et on les réunit en une bande en les superposant sur un autre rouleau (c), l'axe du rouleau (a) inscrivant avec l'axe d'au moins l'un des rouleaux (b₁), (b₂), etc..., un angle de 1,5 à 7°.

3. Procédé selon la revendication 1, suivant lequel on dirige le faisceau de fils sur le convertisseur ou la machine de découpage sous une tension constante en transportant le paquet de fibres sur un ruban transporteur sans fin, perméable à l'air, en le soumettant sur le ruban transporteur à une dépression et en le défaisant ensuite en une bande étirée de fibres sur laquelle agit, dans la plage de dépression et proportionnellement à la longueur d'étirage, une force de frottement qui produit dans les fils une tension mesurée par un dynamomètre de traction et comparée à une consigne prescrite, la commande subissant un freinage en cas de dépassement vers le haut de la consigne et une accélération en cas de dépassement de cette consigne vers le bas.
